# FASCICULE DE BREVET EUROPEEN

(11) **EP 0 419 375 B1**
(45) Date de publication et mention de la délivrance du brevet: **06.04.1994**
(21) Numéro de dépôt: 90420383.3
(22) Date de dépôt: 21.08.1990
(51) Int. Cl.: C22C 23/02

(54) **Alliages de magnésium à haute résistance mécanique et procédé d'obtention par solidification rapide**
Hochfeste Magnesiumlegierungen und Verfahren zu ihrer Herstellung durch rasche Erstarrung
High strength magnesium alloys and process for manufacturing by rapid solidification

(30) Priorité: 24.08.1989 FR 8911357
(43) Date de publication de la demande: 27.03.1991
(73) Titulaire: PECHINEY ELECTROMETALLURGIE, 92400 Courbevoie (FR); NORSK HYDRO A/S, 0257 Oslo 2 (NO)
(72) Inventeur: Regazzoni, Gilles, F-38000 Grenoble (FR); Nussbaum, Gilles, F-38000 Grenoble (FR); Gjestland, Haavard T., N-3900 Porsgrunn (NO)
(74) Mandataire: Vanlaer, Marcel

(56) Documents cités:
- EP-A- 0 219 628
- GB-A- 596 102
- SU-A- 395 474

## Description

La présente invention concerne des alliages de magnésium à haute résistance mécanique et leur procédé de fabrication et constitue un développement de l'invention décrite dans la demande française 88-02885 (FR-A-2627 780).

Ces alliages ont une charge à la rupture au moins égale à 290 MPa, mais plus particulièrement d'au moins 400 MPa et un allongement à la rupture généralement d'au moins 5% et ont, en combinaison, les caractéristiques suivantes:
- une composition pondérale située dans les limites suivantes:
   - Aluminium: 2-11 %, de préférence 3 à 9%
   - Zinc: 0-12 %, de préférence 0 à 3%
   - Manganèse: 0-1 %, de préférence 0,1 à 0,2%
   - Calcium: 0,5-7%, de préférence 1 à 7%
   - Terres Rares (TR): 0,1-4%, de préférence 0,5 à 2,5%
   avec les teneurs suivantes en impuretés principales:
   - Silicium: < 0,6 %
   - Cuivre: < 0,2 %
   - Fer: < 0,1 %
   - Nickel: < 0,01 %
   le reste étant du magnésium.
- une dimension moyenne de grains inférieure à 3 µm
- ils sont constitués d'une matrice homogène renforcée par des particules de composés intermétalliques précipitées aux joints de grains Mg₁₇Al₁₂ éventuellement Al₂Ca, selon la concentration en Ca, Mg₃₂(Al,Zn)₄₉, si Zn est présent dans l'alliage, Mg-TR et/ou Al-TR, selon la teneur et/ou la nature de la terre-rare, ces particules étant d'une taille moyenne inférieure à 1µm et de préférence inférieure à 0,5µm cette structure demeurant inchangée après maintien de 24h à 300°C. Quand Mn est présent, c'est un élément au moins quaternaire et sa teneur pondérale minimum est de préférence de 0,1 %.

De tels alliages ont également une tenue à la corrosion améliorée; en effet contrairement aux alliages décrits dans les demandes françaises 88-02885 et 89-01913 (FR-A-2642 439), qui présentent des corrosions localisées (par exemple piqûres, corrosion selon les stries d'usinage...) pouvant provoquer à la longue des zones de faiblesse, ils présentent une corrosion au moins aussi faible mais aussi plus homogène. Les alliages selon l'invention contiennent donc, dans les proportions requises, à la fois du calcium et des terres rares, notamment Y (compris ici comme une TR), Nd, Ce, La, Pr ou misch métal (MM). Ces additions permettent d'améliorer les caractéristiques mécaniques des alliages à base de magnésium obtenus après trempe rapide et consolidation par filage, y compris pour des températures de filage pouvant, tout en conservant un niveau de caractéristiques intéressant, atteindre voire dépasser 350°C. Une telle propriété permet en particulier d'augmenter les rapports et les vitesses de filage, l'alliage supportant l'échauffement en résultant sans perdre ses caractéristiques, et ainsi permet d'améliorer les productivités. Les propriétés mécaniques obtenues sont ainsi supérieures à celles des alliages de magnésium-aluminium-zinc contenant des terres rares mais pas de calcium, tels que ceux décrits dans EP-A-219 628.

Dans l'alliage final, le calcium peut se trouver sous la forme de dispersoïdes d'Al₂Ca précipités aux joints de grains et/ou en solution solide. Les particules du composé intermétallique Al₂Ca apparaissent quand la concentration en Ca est suffisante; elles sont d'une taille inférieure à 1 µm et de préférence inférieure à 0,5 µm. Il en est de même pour les TR, les dispersoïdes apparaissant à partir de certaines concentrations propres à chacune des TR. La présence de Mn n'est pas nécessaire.

D'autres particules intermétalliques, par exemple à base d'Al et Mn, de très petite taille (de l'ordre de 40 à 50 nanomètres) peuvent également être dispersées dans les grains de magnésium.

Les alliages sont, selon l'invention obtenus par les procédés de coulée, de refroidissement rapide et de consolidation et leurs différents modes de mise en oeuvre décrits dans la demande française 88-02885 déjà citée qui font partie intégrante de la description. On note, en résumé, que l'alliage à l'état liquide, est soumis à une solidification rapide, à une vitesse au moins égale à 10⁴K sec ⁻¹, généralement inférieure à 10⁶K sec⁻¹, de façon à obtenir un produit solidifié, dont au moins une des dimensions est inférieure à 150 µm, ledit produit étant ensuite consolidé directement par précompactage et compactage ou par compactage direct, le compactage ayant lieu à une température comprise entre 200 et 350°C. Il est préférable que le produit solidifié ne subisse aucune autre opération de conditionnement telle que le broyage avant d'être consolidé par précompactage et/ou compactage, cette opération pouvant être de nature à altérer les caractéristiques mécaniques de l'alliage consolidé obtenu.

Le refroidissement rapide pour solidification peut être obtenu:
- soit par coulée sous forme de ruban sur un appareil dit "d'hypertrempe sur rouleau", constitué habituellement d'un tambour refroidi énergiquement sur lequel on coule le métal.
- soit par fusion d'une électrode ou par jet de métal liquide; le métal liquide est alors mécaniquement divisé ou atomisé et projeté sur une surface énergiquement refroidie et maintenue dégagée,
- soit par atomisation de l'alliage liquide dans un jet de gaz inerte.

Les deux premiers modes d'application permettent d'obtenir un solide sous forme de rubans, écailles ou plaquettes, tandis que le dernier donne de la poudre. Ces procédés sont décrits en détail dans la demande française 88-02885 et ne font pas partie de l'invention en tant que tels.
Le produit solidifié rapidement peut être dégazé sous vide à une température inférieure ou égale à 350°C avant consolidation.

La consolidation, également décrite dans la demande française 88-02885, est effectuée, selon l'invention, directement sur les produits solidifiés, en particulier directement sur les écailles ou plaquettes. Pour préserver la structure fine et originale obtenue par solidification rapide, il faut absolument éviter les longues expositions à des températures élevées. On a choisi d'opérer un filage à tiède qui permet de minimiser la durée de passage à température élevée.

La température de filage est comprise entre 200 et 350°C; le rapport de filage est généralement compris entre 10 et 40, de préférence entre 10 et 20, et simultanément la vitesse d'avance du pilon est de préférence située entre 0,5 et 3 mm/sec, mais elle peut être supérieure.

Comme cela est décrit dans la demande principale le produit solide avant consolidation peut être introduit directement dans le conteneur de la presse, ou après un précompactage à une température d'au plus 350°C avec introduction dans une gaine de Mg ou ses alliages, ou d'Al ou ses alliages, elle-même introduite dans ledit conteneur.

En variante, on peut mettre en oeuvre d'autres procédés de compactage ne produisant pas une élévation de température du produit au-delà de 350°C: parmi ces procédés optionnels, on peut citer le filage hydrostatique, le forgeage, le laminage et le formage superplastique.

Ainsi le procédé selon l'invention permet d'obtenir de façon inattendue un alliage de magnésium consolidé qui a, comme déjà décrit, une structure fine (grains inférieurs à 3 µm) renforcée par des composés intermétalliques, et des caractéristiques mécaniques élevées restant inchangées, de même que la structure dudit alliage, après maintien prolongé à une température atteignant, voire dépassant, 350°C.

La résistance à la corrosion est par ailleurs améliorée en uniformité et en perte de poids (qui est diminuée).

### EXEMPLE

Plusieurs alliages ont été réalisés dans des conditions de solidification rapide, identiques à celles utilisées dans les exemples de la demande principale: coulée sur roue, vitesse périphérique de la roue 10 à 40 m/s, vitesse de refroidissement comprise entre 10⁵ et 10⁶K s⁻¹. Les rubans obtenus ont été ensuite directement introduits dans le conteneur d'une presse à filer pour obtenir un alliage consolidé sur lequel ont été faits les essais de caractérisation: examen microscopique, mesure des caractéristiques mécaniques, tenue à la corrosion (mesurée par trempage dans une solution à 5% de Na Cl pendant 3 jours).

Dans le tableau 1, on donne les conditions opératoires du filage, et les caractéristiques des alliages obtenus:
Hv = dureté Vickers exprimée en kg/mm2
TYS = limite élastique mesurée à 0,2% d'allongement, exprimé en MPa
UTS = charge de rupture exprimé en MPa
e = allongement à la rupture exprimé en %
corrosion = perte de poids exprimée en mg/cm²/jour (m.c.d.) aspect de la corrosion

Dans ce tableau figurent les essais 20-21-22 qui illustrent la présente invention, tandis que les essais 4-23-7-9-11-12 illustrent l'art antérieur et sont tirés en partie de la demande FR 89-01913, déjà citée.

Les essais 4 et 23 concernent des alliages traités par solidification rapide et consolidation de composition identique à celle de l'AZ91 ; les essais 7-9-11-12 concernent des alliages contenant du Ca obtenus également par solidification rapide et consolidation. On remarque que tous ces alliages présentent des résultats de corrosion et/ou des caractéristiques mécaniques inférieurs à ceux des alliages selon l'invention. Les échantillons 23, 4 et 7 subissent une corrosion hétérogène avec des pertes de poids relativement élevées; les échantillons 4 et 7 présentent en outre des caractéristiques mécaniques très inférieures à celles des alliages selon l'invention. L'échantillon 11 présente une corrosion uniforme mais une perte de poids élevée, comparable à celle de l'alliage 20, et des caractéristiques mécaniques très inférieures à celles de ce dernier et également à celles des alliages 21 ou 22. Enfin, l'échantillon 12 possède une excellente résistance à la corrosion, par contre ses caractéristiques mécaniques sont largement inférieures à celles des alliages selon l'invention.

On voit, selon l'invention, que l'addition de terres rares permet un niveau plus élevé de caractéristiques mécaniques, améliore l'uniformité de la corrosion (essai 20-21-22) et diminue la perte de poids (essais 21-22). Il est à noter que les caractérisques mécaniques sont obtenues après filage de consolidation à 300°C, et que l'écart avec l'art antérieur augmenterait si dans les essais dudit art antérieur le filage avait été fait à une température aussi élevée.

Ainsi l'invention permet d'obtenir des alliages ayant une résistance à la corrosion améliorée (corrosion uniforme, perte de poids généralement diminuée) tout en ayant des caractéristiques mécaniques augmentées pour une température de filage élevée. Ce dernier avantage est important puisque de telles températures permettent de filer des profilés de grandes dimensions et/ou d'augmenter les vitesses de filage tout en conservant de bonnes caractéristiques mécaniques.

Il est à noter également que cette température élevée de filage permet d'améliorer la tenue à la fatigue des alliages de l'invention.

## Revendications

1. Alliage à base de magnésium, ayant une charge de rupture au moins égale à 290 MPa, un allongement à la rupture généralement d'au moins 5%, et présentant la combinaison des éléments suivants: il a une composition pondérale située dans les limites suivantes:
- Aluminium 2-11 %
- Zinc 0-12 %
- Manganèse 0-1 %
- Calcium 0,5-7 %
- Terres Rares (TR) 0,1-4 %
avec les teneurs suivantes en impuretés principales:
- Silicium < 0,6 %
- Cuivre < 0,2 %
- Fer < 0,1 %
- Nickel < 0,01 %
le reste étant du magnésium,
il a une dimension moyenne de grains inférieure à 3 µm et il est constitué par une matrice homogène renforcée par des particules de composés intermétalliques Mg₁₇ Al₁₂, éventuellement Al₂Ca selon la concentration en Ca, Mg₃₂ (Al, Zn)₄₉, si Zn est présent dans l'alliage, Mg-TR et/ou Al-TR, selon la teneur et/ou la nature de la terre-rare, ces particules étant d'une taille moyenne inférieure à 1 µm, et de préférence inférieure à 0,5 µm, précipitées aux joints de grains, cette structure demeurant inchangée après maintien de 24 h à 300°C.

2. Alliage selon la revendication 1 caractérisé en ce que sa composition pondérale est située dans les limites suivantes:
- Aluminium 3-9 %
- Zinc 0-3 %
- Manganèse 0,1-0,2%
- Calcium 1 à 7 %
- TR 0,5 à 2,5%
avec les teneurs suivantes en impuretés principales :
- Silicium 0,1-0,6 %
- Cuivre < 0,2 %
- Fer < 0,1 %
- Nickel < 0,01 %
le reste étant du magnésium.

3. Alliage selon l'une quelconque des revendications 1 et 2, caractérisé en ce que les terres-rares sont constituées par Y, Nd, Ce, La, Pr ou le Misch Metal.

4. Procédé de production d'un alliage, selon les revendications 1 à 3, caractérisé en ce que ledit alliage, à l'état liquide, est soumis à un refroidissement rapide à une vitesse au moins égale à 10⁴ K sec⁻¹., de façon à obtenir un produit solidifié dont au moins une des dimensions est inférieure à 150 µm, puis directement compacté à une température comprise entre 200 et 350°C.

5. Procédé selon la revendication 4, caractérisé en ce que le refroidissement rapide est obtenu par coulée, sur une surface mobile fortement refroidie, sous forme d'un ruban continu d'une épaisseur inférieure à 150 µm.

6. Procédé selon la revendication 4, caractérisé en ce que le refroidissement rapide est obtenu par pulvérisation de l'alliage liquide sur une surface fortement refroidie maintenue dégagée.

7. Procédé selon la revendication 4, caractérisé en ce que le refroidissement rapide est obtenu par atomisation de l'alliage liquide au moyen d'un jet de gaz inerte.

8. Procédé selon l'une des revendications 4, 5, 6, 7, caractérisé en ce que le produit solidifié rapidement est compacté par un moyen choisi parmi le filage à la presse, le filage hydrostatique, le laminage, le forgeage et la déformation superplastique.

9. Procédé selon revendication 8 caractérisé en ce que le produit solidifié rapidement est compacté par filage à la presse à une température comprise entre 200 et 350°C, avec un rapport de filage compris entre 10 et 40 et de préférence compris entre 10 et 20, et avec une vitesse d'avance du pilon de la presse comprise entre 0,5 et 3 mm par seconde.

10. Procédé selon revendication 9, caractérisé en ce que le produit refroidi rapidement est introduit directement dans le conteneur de la presse à filer.

11. Procédé selon revendication 9, caractérisé en ce que le produit refroidi rapidement est préalablement introduit dans une gaine métallique constituée d'aluminium, de magnésium ou d'un alliage à base de l'un ou l'autre de ces deux métaux.

12. Procédé selon l'une quelconque des revendications 9 à 11, caractérisé en ce que le produit solidifié rapidement est d'abord pré-compacté sous forme d'une billette à une température au plus égale à 350°C.

13. Procédé selon l'une quelconque des revendications 9 à 11, caractérisé en ce que le produit refroidi rapidement est dégazé sous vide à une température inférieure ou égale à 350°C avant consolidation

## Patentansprüche

1. Magnesiumbasislegierung mit einer Bruchfestigkeit von mindestens 290 MPa und einer Dehnung beim Bruch von allgemein mindestens 5 %, die die Kombination der folgenden Elemente aufweist:
Sie hat eine Gewichtszusammensetzung, die in den folgenden Grenzen liegt:
- Aluminium 2-11 %
- Zink 0-12 %
- Mangan 0-1 %
- Calcium 0,5-7 %
- Seltene Erden (SE) 0,1-4 %
mit den folgenden Gehalten an Hauptverunreinigungen:
- Silizium < 0,6 %
- Kupfer < 0,2 %
- Eisen < 0,1 %
- Nickel < 0,01 %,
wobei der Rest Magnesium ist,
sie hat eine mittlere Abmessung von Körnern unter 3 µm und besteht aus einer homogenen Matrix, die durch Teilchen intermetallischer Verbindungen Mg₁₇Aℓ₁₂, eventuell Aℓ₂Ca je nach der Ca-Konzentration, Mg₃₂(Aℓ, Zn)₄₉, wenn Zn in der Legierung vorliegt, Mg-SE und/oder Aℓ-SE je nach dem Gehalt und/oder der Art der Seltenen Erde verstärkt ist, welche Teilchen eine mittlere Größe unter 1 µm und vorzugsweise unter 0,5 µm haben und an den Korngrenzen ausgeschieden sind, wobei dieses Gefüge nach 24-stündigem Halten bei 300 °C unverändert bleibt.

2. Legierung nach dem Anspruch 1, dadurch gekennzeichnet, daß ihre Gewichtszusammensetzung in den folgenden Grenzen liegt:
- Aluminium 3-9 %
- Zink 0-3 %
- Mangan 0,1-0,2 %
- Calcium 1-7 %
- SE 0,5-2,5 %
mit den folgenden Gehalten an Hauptverunreinigungen:
- Silizium 0,1-0,6 %
- Kupfer < 0,2 %
- Eisen < 0,1 %
- Nickel < 0,01 %,
wobei der Rest Magnesium ist.

3. Legierung nach irgendeinem der Ansprüche 1 und 2, dadurch gekennzeichnet, daß die Seltenen Erden aus Y, Nd, Ce, La, Pr oder dem Mischmetall bestehen.

4. Verfahren zur Herstellung einer Legierung nach den Ansprüchen 1 bis 3, dadurch gekennzeichnet, daß die Legierung im flüssigen Zustand einer raschen Abkühlung mit einer Geschwindigkeit von mindestens 10⁴K s⁻¹derart unterworfen wird, um ein erstarrtes Produkt zu erhalten, dessen wenigstens eine der Abmessungen unter 150 µm ist, und dann direkt bei einer Temperatur im Bereich von 200 bis 350 °C kompaktiert wird.

5. Verfahren nach dem Anspruch 4, dadurch gekennzeichnet, daß die rasche Abkühlung durch Gießen auf eine stark gekühlte bewegliche Oberfläche in Form eines Endlosbandes einer Dicke unter 150 µm erreicht wird.

6. Verfahren nach dem Anspruch 4,
dadurch gekennzeichnet,
daß die rasche Abkühlung durch Zerstäuben der flüssigen Legierung auf eine frei gehaltene, stark gekühlte Oberfläche erreicht wird.

7. Verfahren nach dem Anspruch 4, dadurch gekennzeichnet, daß die rasche Abkühlung durch Zerstäuben der flüssigen Legierung mittels eines Strahls von inertem Gas erreicht wird.

8. Verfahren nach einem der Ansprüche 4, 5, 6, 7, dadurch gekennzeichnet, daß das rasch erstarrte Produkt durch ein Mittel kompaktiert wird, das unter dem Strangpressen, dem hydrostatischen Extrudieren, dem Walzen, dem Schmieden und der superplastischen Verformung gewählt ist.

9. Verfahren nach dem Anspruch 8, dadurch gekennzeichnet, daß das rasch erstarrte Produkt durch Strangpressen bei einer Temperatur im Bereich von 200 bis 350 °C mit einem Preßgrad im Bereich von 10 bis 40 und vorzugsweise von 15 bis 20 und mit einer Vorrückgeschwindigkeit des Stempels der Presse zwischen 0,5 und 3 mm pro Sekunde kompaktiert wird.

10. Verfahren nach Anspruch 9, dadurch gekennzeichnet, daß das rasch abgekühlte Produkt direkt in den Preßtopf der Strangpresse eingeführt wird.

11. Verfahren nach Anspruch 9, dadurch gekennzeichnet, daß das rasch abgekühlte Produkt vorab in eine aus Aluminium, Magnesium oder einer Legierung auf Basis des einen oder des anderen dieser beiden Metalle bestehende metallische Hülle eingeführt wird.

12. Verfahren nach irgendeinem der Ansprüche 9 bis 11, dadurch gekennzeichnet, daß das rasch erstarrte Produkt zunächst in Form eines Barrens bei einer Temperatur von höchstens 350 °C vorkompaktiert wird.

13. Verfahren nach irgendeinem der Ansprüche 9 bis 11, dadurch gekennzeichnet, daß das rasch abgekühlte Produkt vor der Verdichtung unter Vakuum bei einer Temperatur unter oder gleich 350 °C entgast wird.

## Claims

1. Magnesium-based alloy with a breaking load of at least 290 mPa and an elongation at break of generally at least 5 % and having the combination of the following elements:
- the weight composition falls within the following limits:
Aluminium 2-11 %
Zinc 0-12%
Manganese 0-1 %
Calcium 0.5-7%
Rare Earths (RE) 0.1-4%
with the following contents of the main impurities:
Silicon < 0.6 %
Copper < 0.2 %
Iron < 0.1 %
Nickel < 0.01%
the remainder being magnesium;
- there is a mean grain size below 3 µm and it is constituted by a homogeneous matrix reinforced by particles of the intermetallic compounds Mg₁₇Al₁₂ and optionally Al₂Ca as a function of the concentration of Ca,Mg₃₂(Al,Zn)₄₉, if Zn is present in the alloy, Mg- RE and/or Al-RE, as a function of the content and/or nature of the rare earth, said particles having a mean size below 1 µm and preferably below 0.5 µm, which are precipitated at the grain boundaries, said structure remaining unchanged if kept at 300°C for 24h.

2. Alloy according to claim 1, characterized in that its weight composition is within the following limits:
Aluminium 3-9 %
Zinc 0-3 %
Manganese 0.1-0.2%
Calcium 1 to 7%
RE 0.5 to 2.5%
with the following contents of the main impurities:
Silicon 0.1-0.6 %
Copper < 0.2%
Iron < 0.1%
Nickel < 0.01%
the remainder being magnesium.

3. Alloy according to either of the claims 1 and 2, characterized in that the rare earths are constituted by Y, Nd, Ce, La, Pr or Misch Metal.

4. Process for the production of an alloy according to claims 1 to 3, characterized in that said alloy, in the liquid state, undergoes rapid cooling at a speed of at least 10⁴ K sec⁻¹ , so as to obtain a solidified product, whereof at least one of the dimensions is below 150 µm and which is then directly compacted at a temperature between 200 and 350°C.

5. Process according to claim 4, characterized in that the rapid cooling is obtained by casting or pouring onto a highly cooled moving surface in the form of a continuous strip with a thickness below 150 µm.

6. Process according to claim 4, characterized in that the rapid cooling is obtained by spraying the liquid alloy into a highly cooled surface which is kept free.

7. Process according to claim 4, characterized in that the fast cooling is obtained by atomizing the liquid alloy by means of an inert gas jet.

8. Process according to one of the claims 4, 5, 6 and 7, characterized in that the rapidly solidified product is compacted by a means chosen from among press drawing, hydrostatic drawing, rolling, forging and superplastic deformation.

9. Process according to claim 8, characterized in that the rapidly solidified product is compacted by press drawing at a temperature between 200 and 350°C, with a drawing ratio between 10 and 40 and preferably between 10 and 20 and with a press ram advance speed between 0.5 and 3 mm/second.

10. Process according to claim 9, characterized in that the rapidly cooled product is introduced rapidly into the container of the drawing press.

11. Process according to claim 9, characterized in that the rapidly cooled product is previously introduced into a metal sheath made from aluminium, magnesium or an alloy based on one or other of these two metals.

12. Process according to any one of the claims 9 to 11, characterized in that the rapidly solidified product is firstly precompacted in the form of a billet at a temperature of at the most 350°C.

13. Process according to any one of the claims 9 to 11, characterized in that the rapidly cooled product is degassed in vacuo at a temperature equal to or below 350°C prior to consolidation.
